# EUROPÄISCHE PATENTSCHRIFT

(11) **EP 0 042 060 B1**
(45) Veröffentlichungstag und Bekanntmachung des Hinweises auf die Patenterteilung: **25.07.1984**
(21) Anmeldenummer: 81103587.2
(22) Anmeldetag: 11.05.1981
(51) Int. Cl.: G03C 1/02

(54) **Verfahren zur Herstellung von Silberhalogenidemulsionen, photographische Materialien sowie Verfahren zur Herstellung photographischer Bilder**
Process for preparing silver halide emulsions, photographic materials, and process for the production of photographic images
Procédé pour la préparation d'émulsions d'halogénures d'argent, matériaux photographiques, ainsi que procédé pour la production d'images photographiques

(30) Priorität: 23.05.1980 DE 3019733
(43) Veröffentlichungstag der Anmeldung: 23.12.1981
(73) Patentinhaber: Agfa-Gevaert AG, 51373 Leverkusen (DE)
(72) Erfinder: Lapp, Otto, Dr., D-5060 Bergisch Gladbach 2 (DE); von Rintelen, Harald, Dr., D-5090 Leverkusen (DE); Moll, Franz, Dr., D-5090 Leverkusen (DE); Endres, Lothar, Dr., D-5060 Bergisch Gladbach 2 (DE)

## Beschreibung

Die Erfindung betrifft ein neues Verfahren zur Herstellung von Silberhalogenidemulsionen, bei dem Emulsionen unterschiedlicher Löslichkeit gemischt und umgelöst werden. Weiterhin betrifft die Erfindung ein photographisches Material sowie ein Verfahren zur Herstellung photographischer Bilder. Silberhalogenidemulsionen werden im allgemeinen durch Fällen von Silberhalogenid in einem Bindemittel hergestellt, wobei als Bindemittel vorzugsweise Gelatine verwendet wird. Die Fällung des Silberhalogenids kann dadurch erfolgen, daß zu einer Halogenidlösung in Gelatine eine wässrige Lösung eines Silbersalzes zugefügt wird. Die Größe der erhaltenen Silberhalogenidkörner wird u. a. durch die Temperatur der Lösung, die Einlaufzeit und den Halogenidüberschuß gesteuert.

Die Korngröße und die Kornverteilung der Silberhalogenidkörner der erhaltenen Emulsion werden weiterhin vor allem durch die sogenannte Ostwald-Reifung bestimmt. Unter der Ostwald-Reifung wird die Auflösung leichter löslicher Silberhalogenidkörner und anschließende Abscheidung an schwerer löslichen Silberhalogenidkörnern unter der Einwirkung von Silberhalogenidlösungsmitteln verstanden.

Es ist weiterhin bekannt, die wässrigen Lösungen eines Silbersalzes und eines Halogenids gleichzeitig in eine Vorlage einlaufen zu lassen (Doppelstrahl-Verfahren).

Zur Herstellung von Silberhalogenidemulsionen sind auch Verfahren bekannt, Emulsionen unterschiedlicher Korngröße zu mischen und in Gegenwart von Silberhalogenidlösungsmitteln eine Umlösung zu erwirken. Eine Voraussetzung für derartige Verfahren ist, daß die bei der Umlösung verwendeten Silberhalogenidkristalle unterschiedliche Löslichkeit aufweisen. Unterschiedliche Löslichkeiten können durch unterschiedliche Korngröße und/oder unterschiedliche Halogenidzusammensetzung hervorgerufen werden. Derartige Verfahren sind bekannt aus den US-Patentschriften 2146 938, 3 206 313, 3 317 322, der deutschen Auslegeschrift 1 207 791, dem Referat von D. MARKOCKI und W. ROMER in « Korpuluskar Photographie », IV (1963), Seiten 149 ff., sowie aus « Zhurnal Nauchnoi Prikladnoi Fotografi Kinematografi » 5, No. 2 (1960), Seiten 81-83. Diese Umlösungsverfahren werden in Gegenwart von Silberhalogenidlösungsmitteln vorgenommen. Die bei diesen Verfahren verwendete leichter lösliche Silberhalogenidemulsion ist vorzugsweise eine feinkörnige Silberhalogenidemulsion mit einem mittleren Korndurchmesser, der kleiner ist als der der schwerer löslichen Silberhalogenidemulsion.

Es ist weiterhin bekannt, zur Herstellung von feinkörnigen Silberhalogenidemulsionen Silberhalogenid in Gegenwart von Verbindungen auszufällen, die das Wachstum der Silberhalogenidkörner hemmen. Beispielsweise sei verwiesen auf die deutsche Auslegeschrift 2 053 023, die deutschen Offenlegungsschriften 2161 044 und 2 053 961 und die belgische Patentschrift 710 602.

Die Vorteile der angegebenen Umlöseverfahren liegen u. a. in der kontrollierten Ostwald-Reifung und vor allem in der Vermeidung örtlicher Silberionenübersättigungen.

Eine Aufgabe der Erfindung besteht darin, ein verbessertes Verfahren zur Herstellung von Silberhalogenidemulsionen bereitzustellen. Insbesondere sollen Empfindlichkeit, Körnigkeit und Schleier verbessert werden.

Es wurde ein neues Verfahren zur Herstellung einer Silberhalogenidemulsion gefunden, bei dem eine feinkörnige Silberhalogenidausgangsemulsion I in Gegenwart wenigstens eines Silberhalogenidlösungsmittels auf eine vergleichsweise schwerer lösliche Silberhalogenidausgangsemulsion II unter Umlösung der Emulsion I aufgefällt wird, dadurch gekennzeichnet, daß die Emulsion I durch Umsetzung eines löslichen Silbersalzes und eines löslichen Halogenids in Gegenwart wenigstens einer das Kornwachstum hemmenden Verbindung hergestellt wird.

Weiterhin wurden lichtempfindliche photographische Silberhalogenidmaterialien gefunden, die auf einem Schichtträger derartig hergestellte Emulsionen in wenigstens einer Schicht enthalten.

Weiterhin wurde ein Verfahren zur Herstellung photographischer Bilder gefunden, bei dem ein erfindungsgemäßes photographisches Aufzeichnungsmaterial bildmäßig belichtet und entwickelt wird. Bezüglich der Verbindungen, die erfindungsgemäß das Kornwachstum hemmen, gibt es keine grundsätzliche Einschränkung. Geeignet sind insbesondere derartige Verbindungen, die von Silberhalogenidkörnern stark adsorbiert werden und keine löslichen Komplexe mit Silber, bzw. Silberhalogenid ergeben. Verwendbar sind beispielsweise folgende Verbindungen :

1. Die aus der DE-B-2 053 023 bekannten Verbindungen der folgenden allgemeinen Formel I in der bedeuten :
   Z und X (gleich oder verschieden) je einen Heterocyclus, einen substituierten Heterocyclus oder einen Heterocyclus mit anelliertem Ring, wobei der Heterocyclus eine =N-Gruppe enthält, und

A eine chemische Einfachbindung, eine Alkylengruppe, die durch ein Sauerstoffatom oder eine -N(R)-Gruppe unterbrochen sein kann, wobei R ein Wasserstoffatom oder eine Alkylgruppe mit höchstens 4 C-Atomen bedeutet, eine Arylengruppe, eine Alkenylengruppe oder eine -S-Alkylen-S-oder -S-Alkylen-Gruppe, wobei die Alkylengruppen durch ein Sauerstoffatom oder eine -N(R)-Gruppe, in der R dieselbe Bedeutung hat wie oben, unterbrochen sein können.

Besonders geeignete Verbindungen sind die in der DE-B-2 053 023 aufgeführten Verbindungen 1-13.
2. Purinbasen, z. B. Adenin.
3. Sensibilisierungsfarbstoffe für Silberhalogenid, insbesondere Farbstoffe, die im blauen Bereich sensibilisieren. Geeignete Verbindungen sind z. B. die in der DE-A-2 533 374 angegebenen Sensibilisierungsfarbstoffe. Besonders geeignete entsprechen folgender Formel II

In der Formel (II) bedeutet Z¹ die zur Vervollständigung eines Benzothiazolringes oder Naphthothiazolringes notwendigen Atome. A¹ bedeutet eine Alkylengruppe mit 4 oder weniger Kohlenstoffatomen, die mit einer Hydroxylgruppe substituiert sein kann, beispielsweise eine Ethylengruppe, eine 1,3-Propylengruppe, eine 1,4-Butylengruppe oder eine 2-Hydroxy-1,3-butylengruppe und dgl. R¹ₗₗ bedeutet eine Gruppe ―A²―SO₃H oder ―A²―CO₂H, worin A² die gleiche Bedeutung wie A¹ besitzt, wobei die Reste A¹ und A² gleich oder unterschiedlich sein können, und Z² bedeutet die zur Vervollständigung eines Naphthothiazolringes notwendigen Atome.

Verwiesen wird insbesondere auf die Verbindungen 1-1 bis 1-10 der DE-A-2 533 374.

4. Verbindungen der Formel III die gegebenenfalls auch in der tautomeren Form vorliegen können.
Hierbei bedeuten
Y : ―0―, ―S― oder ―NR⁴ₗₗₗ―
R¹ₗₗₗ, R²ₗₗₗ : gleich oder verschieden; H, Alkyl mit 1-4 C-Atomen, insbesondere Methyl, Aryl, insbesondere Phenyl oder zusammen die zur Vervollständigung eines annellierten, gegebenenfalls substituierten aromatischen Systems erforderlichen Ringglieder, bevorzugt die Ringglieder zur Vervollständigung eines Phenyl- oder Naphthylringes. Geeignete Substituenten sind z. B. ―NH₂, SO₃H, Cl.
R³ₗₗₗ : H oder eine mit einem N-haligen, 5- oder 6-gliedrigen Heterocyclus substituierte Alkylen- gruppe, z. B.
R⁴ₗₗₗ : einen Alkylrest, insbesondere mit 1-4 C-Atomen, z. B. Methyl oder einen Aryl-, insbesondere einen Phenylrest oder H.

Besonders geeignet sind folgende Verbindungen :

Aus den US-Patenten 4 225 666 und 4 183 756 und der korrespondierenden DE-A-2 907 596 ist bereits ein Verfahren zur Herstellung einer spektral sensibilisierten, strahlungsempfindlichen Silberhalogenidemulsion bekannt, bei dem man in ein Reaktionsgefäß eine wäßrige Lösung eines Silbersalzes, eine wäßrige Lösung eines Halogenidsalzes, ein Peptisationsmittel und einen spektral sensibilisierenden Methinfarbstoff einführt.

Aus der US-A-2735766 ist es bekannt, daß die Wanderung eines photographischen, spektral sensibilisierenden Farbstoffes eliminiert oder vermindert werden kann, wenn ein spektral sensibilisierender Merocyaninfarbstoff während der Silberhalogenidausfällung zugegeben wird. Aus der US-A-2 735 766 ist des weiteren das Vermischen des spektral sensibilisierenden Farbstoffes mit entweder dem Silbersalz oder dem Halogenidsalz vor dem Zusammenbringen der Salze zum Zwecke der Silberhalogenidbildung bekannt.

Aus der US-A-3 628 960, in der die spektrale Sensibilisierung einer gemischten Silberhalogenidemulsion mit einem Methinfarbstoff beschrieben wird, ist es des weiteren bekannt, daß die Farbstoffe durch einen separaten Zusatz zugegeben werden können oder aber mit einem oder mehreren der Komponenten vermischt werden, die zur Erzeugung der verschiedenen Silberhalogenidkörner verwendet werden. Die Zugabe der Farbstoffe kann dabei während der physikalischen oder chemischen Reifung oder während einer anderen Verfahrensstufe vor dem Auftrag der Emulsion auf einen Träger erfolgen.

Aus diesen Veröffentlichungen ist aber nicht bekannt, erfindungsgemäß eine leichter lösliche Emulsion in Gegenwart wachstumshemmender Verbindungen herzustellen und diese Emulsion auf eine schwerer lösliche Emulsion in Gegenwart eines Lösungsmittels aufzufällen.

Als Silberhalogenidlösungsmittel sind beispielsweise geeignet : Halogenide, vorzugsweise Alkali und Ammoniumhalogenide, insbesondere Bromide oder Chloride ; Ammoniak ; Thiocyanate, insbesondere Alkali oder Ammoniumthiocyanat; Sulfite, insbesondere Alkali oder Ammoniumsulfite ; Thiosulfat ; organische Amine ; Thioether und Imidazolderivate. In einer bevorzugten Ausführungsform der Erfindung werden organische Thioether verwendet. Geeignete Thioether sind beispielsweise beschrieben in den US-Patentschriften 3 271 157, 3 507 657, 3 531 289 und 3 574 628. Besonders geeignete Thioether sind weiterhin beschrieben in den deutschen Offenlegungsschriften 2 614 862 und 2 824 249. Besonders geeignete Thioether entsprechen den folgenden allgemeinen Formeln : worin bedeuten :
R¹ = aliphatischer, cycloaliphatischer Aryl- oder Aralkylrest ;
R², R³, R⁴, R⁵, R⁶, R⁷ = gleich oder verschieden, Wasserstoff oder Alkyl ;
Ac = Acylrest ;
n = eine ganze Zahl, mindestens 1. worin bedeuten :
n = eine ganze Zahl von 1 bis 5 ;
R11 = Alkyl mit 1-5 C-Atomen ;
R¹² = Wasserstoff, Alkyl mit 1-5 C-Atomen oder eine von einer Carbonsäure abgeleitete Acylgruppe ;
R¹³ = Wasserstoff oder Alkyl mit 1-5 C-Atomen ;
R¹⁴ = Wasserstoff, Alkyl mit 1-5 C-Atomen, Aryl oder ein salzbildendes Kation.

Geeignete Imidazolderivate sind beschrieben in der deutschen Offenlegungsschrift 2758711. Besonders geeignete Imidazole entsprechen der folgenden allgemeinen Formel C : worin bedeuten :
R²¹, R²², R²³, R²⁴ = gleich oder verschieden, Wasserstoff und/oder einen gegebenenfalls substituierten Alkyl-, Alkenyl-, Aryl- oder Aralkylrest.

Besonders geeignete Lösungsmittel sind in Tabelle 2 aufgeführt :

Die Emulsion ist eine feinkörnige Emulsion und hat vorzugsweise einen mittleren Korndurchmesser von < 0,25 µm, insbesondere < 0,1 µm. Derartige Emulsionen, auch Lippmann-Emulsionen genannt, können nach bekannten Verfahren hergestellt werden. Geeignete Verfahren sind beispielsweise beschrieben in P. GLAFKIDES, Photographic Chemistry, Bd. 1 (1958), Fountain Press, London.

In einer bevorzugten Ausführungsform werden diese Emulsionen nach dem Doppelstrahlverfahren hergestellt.

Die bei der Herstellung der Emulsion I erfindungsgemäß zu verwendenden wachstumhemmenden Verbindungen können der Emulsion I zu jedem Zeitpunkt ihrer Herstellung zugesetzt werden. In einer bevorzugten Ausführungsform werden sie der Vorlage zugesetzt, in der die Emulsion I ausgefällt wird. Sie können aber auch den Ausgangslösungen, insbesondere der halogenidhaltigen Ausgangslösung zugesetzt werden. Die anzuwendenden Mengen hängen von der gewünschten Endgröße der Silberhalogenidkristalle der Emulsion I ab und liegen im allgemeinen zwischen 0,2 g und 10 g pro Mol Silberhalogenid. Die Halogenidzusammensetzung der Emulsion I kann in weiten Grenzen variiert werden, je nach der gewünschten Halogenidzusammensetzung der angestrebten fertigen Emulsionen. Verwendet werden können insbesondere Silberchlorid, Silberbromid oder Gemische davon, gegebenenfalls mit einem Jodidgehalt von < 35 Mol-%, vorzugsweise < 10 Mol-%.

Die erfindungsgemäß zu verwendenden Emulsionen vom Typ II haben im allgemeinen einen mittleren Korndurchmesser von > 0,1 µm, insbesondere > 0,20 µm. In einer bevorzugten Ausführungsform haben sie einen mittleren Korndurchmesser > 0,25 µm.

Die Halogenidzusammensetzung und der Habitus der Körner der Emulsion II kann in weiten Grenzen variieren und von Silberchlorid-, Silberchloridbromid-, Silberbromid-, Silberchloridbromidjodid- und Silberbromidjodidemulsionen bis zu reinen Silberjodidemulsionen reichen. Sie kann nach den bekannten Verfahren hergestellt werden. Verwendbar sind sowohl mono- als auch heterodisperse Emulsionen.

Falls Silberhalogenidemulsionen mit höherer Innenempfindlichkeit gewünscht werden, kann die Emulsion II vor Auffällung der Emulsion I in bekannter Weise chemisch gereift werden. Diese Reifung kann beispielsweise erfolgen durch Zusatz schwefelhalter Verbindungen, durch Reduktionsmittel oder durch Zusatz von Edelmetallen bzw. Edelmetallverbindungen. Verwiesen sei in diesem Zusammenhang auf die US-A-3 206 313.

In einer bevorzugten Ausführungsform wird zunächst als Vorfällung die Emulsion II hergestellt, die gegebenenfalls konzentriert und entsalzt werden kann. Die weitere Substanzzufuhr, die erfindungsgemäß durch Zugabe der Emulsion I erfolgt, kann dabei so eingerichtet werden, daß mehr als 50 Mol-% vorzugsweise mehr als 80 Mol-% des eingesetzten Silberhalogenids in der Form der Emulsion I zugesetzt wird. Auch die Emulsion I kann konzentriert und entsalzt werden.

Die Zugabe der Emulsion I sowie der erfindungsgemäß zu verwendenden Silberhalogenidlösungsmittel kann grundsätzlich gleichzeitig oder zu unterschiedlichen Zeiten, auf einmal oder in mehreren Teilen oder kontinuierlich erfolgen. Die Konzentrationen der benutzten Silberhalogenidemulsionen I und II kann in weiten Grenzen variiert werden, ebenso die weiteren Umlösungsparameter wie pAg, pH, Temperatur und Umlösezeit, wobei die Temperatur vorteilhafterweise zwischen 40°C und 80°C und die Umlösungszeit zwischen 5 Minuten und 90 Minuten gewählt wird. Die Menge der erfindungsgemäß zu verwendenden Silberhalogenidlösungsmittel läßt sich im allgemeinen in einer Versuchsreihe leicht ermitteln und liegt vorzugsweise zwischen 0,1 g bis 50 g pro Mol eingesetzten Silberhalogenid, vorzugsweise zwischen 0,5 und 50 g pro Mol eingesetzten Silberhalogenids.

Es war überraschend festzustellen, daß feinkörnige Emulsionen, die in Gegenwart von wachstumhemmenden Substanzen hergestellt wurden, trotzdem zur Umlösung benutzt werden können und sogar verbesserte sensitometrische Eigenschaften ergaben im Vergleich zu solchen Emulsionen, die ohne wachstumhemmende Substanzen hergestellt wurden.

Erfindungsgemäß können grundsätzlich Emulsionen für die verschiedensten photographischen Materialien hergestellt werden wie z. B. negativarbeitende Emulsionen mit hoher Oberflächenempfindlichkeit, negativarbeitende Emulsionen mit hoher Innenempfindlichkeit, direkt positiv arbeitende Emulsionen, die oberflächlich verschleiert oder oberflächlich unverschleiert sein können, Emulsionen mit geschichtetem Kornaufbau, print-out Emulsionen, Umkehremulsionen, Emulsionen für Schwarzweiß und für Colormaterialien sowie Emulsionen mit definierter Kornverteilung und Halogenidtopographie, insbesondere mit definiertem Halogenid-, insbesondere Jodidgradienten.

Die erfindungsgemäß hergestellten Silberhalogenidemulsionen können aus reinen Silberhalogeniden sowie aus Gemischen verschiedener Silberhalogenide bestehen. Beispielsweise können die Silberhalogenidkörner der Emulsionen aus Silberchlorid, Silberbromid, Silberjodid, Silberchloridbromid, Silberchloridjodid, Silberbromidjodid und Silberchloridbromidjodid bestehen.

Die erfindungsgemäß hergestellten Silberhalogenidemulsionen sowie die Ausgangsemulsionen I und 11 können zur Entfernung der wasserlöslichen Salze entweder in bekannter Weise erstarrt, genudelt und gewässert werden oder auch mit einem Koagulierungsmittel koaguliert und anschließend gewaschen werden, wie es beispielsweise aus der deutschen Offenlegungsschrift 2 614 862 bekannt ist.

Die erfindungsgemäß hergestellte Emulsion sowie auch gegebenenfalls die Ausgangsemulsionen, insbesondere die Emulsion II können chemisch sensibilisiert werden, z. B. durch Zusatz schwefelhaltiger Verbindungen bei der chemischen Reifung, beispielsweise Allylisothiocyanat, Allylthioharnstoff, Natriumthiosulfat. Als chemische Sensibilisatoren können ferner auch Reduktionsmittel, z. B. die in den belgischen Patentschriften 493 464 oder 568 687 beschriebenen Zinnverbindungen, ferner Polyamine wie Diäthylentriamin oder Aminomethylsulfinsäure-Derivate, z. B. gemäß der belgischen Patentschrift 547 323, verwendet werden.

Geeignet als chemische Sensibilisatoren sind auch Edelmetalle bzw. Edelmetallverbindungen wie Gold, Platin, Palladium, Iridium, Ruthenium oder Rhodium. Diese Methode der chemischen Sensibilisierung ist in dem Artikel von R. Koslowsky, Z. Wiss. Phot. 46, 65-72 (1951), beschrieben.

Es ist ferner möglich, die Emulsionen mit Polyalkylenoxid-Derivaten zu sensibilisieren, z. B. mit Polyäthylenoxid eines Molekulargewichts zwischen 1 000 und 20 000, ferner mit Kondensationsprodukten von Alkylenoxiden und aliphatischen Alkoholen, Glykolen, cyclischen Dehydratisierungsprodukten von Hexitolen, mit alkylsubstituierten Phenolen, aliphatischen Carbonsäuren, aliphatischen Aminen, aliphatischen Diaminen und Amiden. Die Kondensationsprodukte haben ein Molekulargewicht von mindestens 700, vorzugsweise von mehr als 1 000. Zur Erzielung besonderer Effekte kann man diese Sensibilisatoren selbstverständlich kombiniert verwenden, wie in der belgischen Patentschrift 537 278 und in der britischen Patentschrift 727 982 beschrieben.

Die Emulsionen können auch optisch sensibilisiert sein, z. B. mit den üblichen Polymethinfarbstoffen wie Neutrocyanine, basischen oder sauren Carbocyaninen, Rhodacyaninen, Hemicyaninen, Styrylfarbstoffen, Oxonolen und ähnlichen. Derartige Sensibilisatoren sind in dem Werk von F. M. Hamer « The Cyanine Dyes and related Compounds •, 1964, Interscience Publishers, John Wiley and Sons, beschrieben.

Die Emulsionen können die üblichen Stabilisatoren enthalten, wie z. B. homöopolare oder salzartige Verbindungen des Quecksilbers mit aromatischen oder heterocyclischen Ringen wie Mercaptotriazole, einfache Quecksilbersalze, Sulfoniumquecksilberdoppelsalze und andere Quecksilberverbindungen. Als Stabilisatoren sind ferner geeignet Azaindene, vorzugsweise Tetra- oder Pentaazaindene, insbesondere solche, die mit Hydroxyl- oder Aminogruppen substituiert sind. Derartige Verbindungen sind in dem Artikel von Birr, Z. Wiss. Phot. 47 (1952), 2-58, beschrieben. Weitere geeignete Stabilisatoren sind u. a. heterocyclische Mercaptoverbindungen, z. B. Phenylmercaptotetrazol, quaternäre Benzthiazol-Derivate und Benzotriazol.

Erfindungsgemäß ist es von Vorteil, als Bindemittel oder Schutzkolloid für die erfindungsgemäße photographische Emulsion Gelatine zu verwenden, es können aber auch andere Kolloide verwendet werden. So können beispielsweise verschiedene synthetische hydrophile Materialien mit einem hohen Molekulargewicht, wie z. B. Pfropfpolymere von Gelatine und anderen Materialien mit einem hohen Molekulargewicht; Proteine, wie Albumin, Casein und dgl. ; Cellulosederivate, wie Hydroxyäthylcellulose, Carboxymethylcellulose, Cellulosesulfat und dgl. ; Saccharidderivate, wie Natriumalginat, Stärkederivate und dgl. ; Homopolymere oder Copolymere, wie Polyvinylalkohol, teilweise acetalisierter Polyvinylalkohol, Poly-N-vinylpyrrolidon, Polyacrylsäure, Polymethacrylsäure, Polyacrylamid, Polyvinylimidazol und Polyvinylpyrazol.

Geeignete Gelatine-Pfropfpolymere, die erfindungsgemäß verwendet werden können, sind solche, die erhalten werden durch Aufpfropfen von Homopolymeren oder Copolymeren von Vinylmonomeren, wie Acrylsäure, Methacrylsäure, Derivaten davon, wie z. B. den Estern, Amiden und dgl. davon, Acrylnitril, Styrol und dgl., auf Gelatine. Bevorzugt sind insbesondere Pfropfpolymere von Gelatine mit Polymeren, die mit Gelatine bis zu einem gewissen Ende verträglich sind, wie z. B. Polymere von Acrylsäure, Methacrylsäure, Acrylamid, Methacrylamid und Hydroxyalkylmethacrylaten.

Die Emulsionen können in der üblichen Weise gehärtet sein, beispielsweise mit Formaldehyd oder halogensubstituierten Aldehyden, die eine Carboxylgruppe enthalten wie Mucobromsäure, Diketonen, Methansulfonsäureester und Dialdehyden.

Weiterhin können die photographischen Schichten mit Härtern des Epoxityps, des heterocyclischen Äthylenimins oder des Acryloyltyps gehärtet werden. Beispiele derartiger Härter sind z. B. in der deutschen Offenlegungsschrift 2 263 602 oder in der britischen Patentschrift 1 266 655 beschrieben. Weiterhin ist es auch möglich, die Schichten gemäß dem Verfahren der deutschen Offenlegungsschrift 2 218 009 zu härten, um farbphotographische Materialien zu erzielen, die für eine Hochtemperaturverarbeitung geeignet sind.

Es ist ferner möglich, die photographischen Schichten bzw. die farbphotographischen Mehrschichtenmaterialien mit Härtern der Diazin-, Triazin- oder 1,2-Dihydrochinolin-Reihe zu härten, wie in den britischen Patentschriften 1 193 290, 1 251 091, 1 306544, 1 266 655, der französischen Patentschrift 71 02716 oder der deutschen Offenlegungsschrift 2332317 beschrieben ist. Beispiele derartiger Härter sind älkyl- oder arylsulfonylgruppenhaltige Diazin-Derivate, Derivate von hydrierten Diazinen oder Triazinen, wie z. B. 1,3,5-Hexahydrotriazin, fluorsubstituierte Diazin-Derivate, wie z. B. Fluorpyrimidin, Ester von 2-substituierten 1,2-Dihydrochinolin- oder 1,2-Dihydroisochinolin-N-carbonsäuren. Brauchbar sind weiterhin Vinylsulfonsäurehärter, Carbodiimid- oder Carbamoylhärter, wie z. B. in den deutschen Offenlegungsschriften 2 263 602, 2 225 230 und 1 808 685, der französischen Patentschrift 1 491 807, der deutschen Patentschrift 872153 und der DD-A-7218 beschrieben. Weitere brauchbare Härter sind beispielsweise in der britischen Patentschrift 1 268 550 beschrieben.

Die vorliegende Erfindung kann sowohl für die Herstellung schwarz-weißer als auch farbiger photographischer Bilder angewendet werden. Farbige photographische Bilder können z. B. nach dem bekannten Prinzip der chromogenen Entwicklung in Anwesenheit von Farbkupplern, die mit dem Oxidationsprodukt von farbgebenden p-Phenylendiamin-Entwicklern unter Bildung von Farbstoffen reagieren, hergestellt werden.

Die Farbkuppler können beispielsweise dem Farbentwickler nach dem Prinzip des sogenannten Einentwicklungsverfahrens zugesetzt werden. In einer bevorzugten Ausführungsform enthält das photographische Material selbst die üblichen Farbkuppler, die in der Regel den Silberhalogenidschichten einverleibt sind. So kann die rotempfindliche Schicht beispielsweise einen nicht-diffundierenden Farbkuppler zur Erzeugung des blaugrünen Teilfarbenbildes enthalten, in der Regel einen Kuppler vom Phenol- oder α-Naphtholtyp. Die gründempfindliche Schicht kann beispielsweise mindestens einen nicht-diffundierenden Farbkuppler zur Erzeugung des purpurnen Teilfarbenbildes enthalten, wobei üblicherweise Farbkuppler vom Typ des 5-Pyrazolons oder des Imidazolons Verwendung finden. Die blauempfindliche Schicht kann beispielsweise einen nicht-diffundierenden Farbkuppler zur Erzeugung des gelben Teilfarbenbildes, in der Regel einen Farbkuppler mit einer offenkettigen Ketomethylengruppierung enthalten. Farbkuppler dieser Art sind in großer Zahl bekannt und in einer Vielzahl von Patentschriften beschrieben. Beispielhaft sei hier auf die Veröffentlichung « Farbkuppler » von W. Pelz in « Mitteilungen aus den Forschungslaboratorien der Agfa, Leverkusen/München •, Band III (1961) und K. Venkataraman in « The Chemistry of Synthetic Cyes », Vol. 4, 341-387, Academic Press, 1971, hingewiesen.

Als weitere nicht-diffundierende Farbkuppler können 2-Äquivalentkuppler verwendet werden ; diese enthalten in der Kupplungsstelle einen abspaltbaren Substituenten, so daß sie zur Farbbildung nur zwei Äquivalente Silberhalogenid benötigen im Unterschied zu den üblichen 4-Äquivalentkupplern. Zu den einsetzbaren 2-Äquivalent-kupplern gehören beispielsweise die bekannten DIR-Kuppler, bei denen der abspaltbare Rest nach Reaktion mit Farbentwickleroxidationsprodukten als diffundierender Entwicklungsinhibitor in Freiheit gesetzt wird. Weiterhin können zur Verbesserung der Eigenschaften des photographischen Materials die sogenannten Weißkuppler eingesetzt werden.

Die nicht-diffundierenden Farbkuppler und farbgebenden Verbindungen werden den lichtempfindlichen Silberhalogenidemulsionen oder sonstigen Gießlösungen nach üblichen bekannten Methoden zugesetzt. Wenn es sich um wasser- oder alkalilösliche Verbindungen handelt, können sie den Emulsionen in Form von wäßrigen Lösungen, gegebenenfalls unter Zusatz von mit Wasser mischbaren organischen Lösungsmitteln wie Äthanol, Aceton oder Dimethylformamid, zugesetzt werden. Soweit es sich bei den nicht-diffundierenden Farbkupplern und farbgebenden Verbindungen um wasser- bzw. alkaliunlösliche Verbindungen handelt, können sie in bekannter Weise emulgiert werden, z. B. indem eine Lösung dieser Verbindungen in einem niedrigsiedenden organischen Lösungsmittel direkt mit der Silberhalogenidemulsion oder zunächst mit einer wäßrigen Gelatinelösung vermischt wird, worauf das organische Lösungsmittel in üblicher Weise entfernt wird. Ein so erhaltenes Gelatineemulgat der jeweiligen Verbindung wird anschließend mit der Silberhalogenidemulsion vermischt. Gegebenenfalls verwendet man zur Einemulgierung derartiger hydrophober Verbindungen zusätzlich noch sogenannte Kupplerlösungsmittel oder Ölformer ; das sind in der Regel höhersiedende organische Verbindungen, die die in den Silberhalogenidemulsionen zu emulgierenden, nicht-diffundierenden Farbkuppler und Entwicklungsinhibitor abspaltenden Verbindungen in Form öliger Tröpfchen einschließen. Verwiesen sei in diesem Zusammenhang beispielsweise auf die US-Patentschriften 2322027, 2 533 514, 3689271, 3 764 336 und 3 765 897.

Die erfindungsgemäß hergestellten Emulsionen können auf die üblichen Schichtträger aufgetragen werden, z. B. Träger aus Celluloseestern wie Celluloseacetat oder Celluloseacetobutyrat, ferner Polyester, insbesondere Polyäthylenterephthalat oder Polycarbonate, insbesondere auf Basis von Bisphenylolpropan. Geeignet sind ferner Papierträger, die gegebenenfalls wasserundurchlässige Polyolefinschichten, z. B. aus Polyäthylen oder Polypropylen, enthalten können, ferner Träger aus Glas oder Metall.

Für eine Schwarzweißentwicklung sind die üblichen bekannten Schwarzweißentwicklerverbindungen geeignet, wie z. B. die Hydroxybenzole, 3-Pyrazolidone. Zur Erzeugung von Farbbildern können die üblichen Farbentwicklersubstanzen verwendet werden, z. B. N,N-Dimethyl₋p-phenylendiamin, 4-Amino-3-methyl-N-äthyl-N-methoxy-äthylanilin, 2-Amino-5-diäthylaminotoluol, N-Butyl-N-ω-suflobutylp-phenylendiamin, 2-Amino-5-(N-äthyl-N-ß-methansulfonamidäthyl-amino)-toluol, N-Äthyl-N-ß-hydroxyäthyl-p-phenylendiamin, N,N-Bis-(ß-hydroxyäthyl)-p-phenylendiamin, 2-Amino-5-(N-äthyl-N-ß-hydroxyäthyl-amino)-toluol. Weitere brauchbare Farbentwickler sind beispielsweise beschrieben in J. Amer. Chem. Soc. 73, 3100 (1951

### Beispiel 1

Nach Maßgabe der in der folgenden Tabelle 3 angegebenen Werte werden zunächst eine schwerlösliche Emulsion II und eine leichterlösliche Emulsion I hergestellt. Die Emulsion II ist eine Silberbromidemulsion mit 10 Mol-% Silberiodid. Sie wird in bekannter Weise mit Hilfe eines pAg-gesteuerten Doppelstrahlverfahrens entsprechend der GB-A-1 027146 hergestellt und ist homodispers. Sie enthält 1,25 Mol Silberhalogenid pro kg und 40 g Gelatine pro kg. In allen Proben gemäß Tabelle 3 wird die gleiche Emulsion II verwendet. Die leichterlösliche Emulsion I ist eine reine Silberbromidemulsion, die mit Hilfe eines pAg-gesteuerten Doppelstrahlverfahrens hergestellt wird. Sie enthält 1,25 Mol Silberhalogenid pro kg und 28 g Gelatine pro kg. Bei ihrer Herstellung werden die in Tabelle 3 angegebenen Wachstumshemmer vor der Fällung der vorgelegten Gelatinelösung zugesetzt.

Jeweils 3 000 g der Emulsion I werden mit 500 g der Emulsion II vermischt und in Gegenwart der in Tabelle 3 angegebenen Lösungsmittel digeriert, bis die Umlösung abgeschlossen ist.

Anschließend wird koaguliert, gewaschen und schließlich unter Zusatz von Wasser und Gelatine in bekannter Weise redispergiert und danach in üblicher Weise chemisch sensibilisiert. Die in Tabelle 3 angegebenen fertigen Emulsionen weisen eine enge Korngrößenverteilung auf.

Zur Bestimmung der sensitometrischen Eigenschaften wird eine Probe der Emulsion auf einen geeigneten Träger gegossen, wobei vor dem Guß jeweils auf je ein kg der Emulsionsproben 20 ml 1%ige wäßrige Lösung von 4-Hydroxy-6-methyl-1,3,3a,7-tetraazainden 35 ml 7,5 %ige wäßrige Lösung von Saponin und 35 ml 2%ige wäßrige Lösung von Mucochlorsäure gegeben werden. Das erhaltene photographische Material wird in üblicher Weise durch einen Graukeil bildmäßig belichtet und bei 20 °C 7 Minuten lang in dem folgenden Entwickler entwickelt :
Entwickler mit Wasser auf 1 I.

Es werden die aus Tabelle 3 ersichtlichen Werte erhalten.

### (Siehe Tabelle 3, Seite 10 f.)

Die Proben 2, 3, 5, und 9 sind erfindungsgemäß und zeigen gegenüber Vergleichsproben, die ohne Verwendung von Wachstumshemmern hergestellt wurden, eine überraschende Verbesserung der Empfindlichkeits/Körnigkeits/Schleier Relation.

## Patentansprüche

1. Verfahren zur Herstellung einer Silberhalogenidemulsion, bei dem eine feinkörnige Silberhalogenidausgangsemulsion I in Gegenwart wenigstens eines Silberhalogenidlösungsmittels auf eine vergleichsweise schwerer lösliche Silberhalogenidausgangsemulsion II unter Umlösung der Emulsion I aufgefällt wird, dadurch gekennzeichnet, daß die Emulsion I durch Umsetzung eines löslichen Silbersalzes und eines löslichen Halogenids in Gegenwart wenigstens einer das Kornwachstum hemmenden Verbindung hergestellt wird.

2. Verfahren nach Anspruch 1, dadurch gekennzeichnet, daß die das Kornwachstum hemmende Verbindung
a) eine Purinbase
b) eine Verbindung der folgenden Formel I in der bedeuten
Z und X (gleich oder verschieden) je einen Heterocyclus, einen substituierten Heterocyclus oder einen Heterocyclus mit anelliertem Ring, wobei der Heterocyclus eine =N-Gruppe enthält, und
A eine chemische Einfachbindung, eine Alkylengruppe, die durch ein Sauerstoffatom oder eine -N(R)-Gruppe unterbrochen sein kann, wobei R ein Wasserstoffatom oder eine Alkylgruppe mit höchstens 4 Kohlenstoffatomen bedeutet, eine Arylengruppe, eine Alkenylengruppe oder eine -S-Alkylen-S- oder -S-Alkylen-Gruppe, wobei die Alkylengruppen durch ein Sauerstoffatom oder eine -N(R)-Gruppe, in der R dieselbe Bedeutung hat wie oben, unterbrochen sein können.
c) ein Sensibilisierungsfarbstoff oder
d) eine Verbindung folgender Formel III ist, die gegebenenfalls in tautomerer Form vorliegen kann worin bedeuten
Y : ―O―, ―S― oder ―NR⁴ₗₗₗ―
R¹ₗₗₗ, R²₁₁₁ gleich oder verschieden ; H, Alkyl mit 1-4 C-Atomen, Aryl, oder zusammen die zur Vervollständigung eines annellierten, gegebenenfalls substituierten aromatischen Systems erforderlichen Ringglieder
R³ₗₗₗ H oder eine mit einem N-haltigen, 5- oder 6-gliedrigen Heterocyclus substituierte Alkylengruppe,
R⁴ₗₗₗ einen Alkylrest, einen Arylrest oder H.

3. Verfahren nach Anspruch 2, dadurch gekennzeichnet, daß der Sensibilisierungsfarbstoff folgender Formel II entspricht worin bedeuten
Z¹ die zur Vervollständigung eines Benzothiazolringes oder Naphthothiazolringes notwendigen Atome
A¹ bedeutet eine Alkylengruppe mit 4 oder weniger Kohlenstoffatomen, die mit einer Hydroxylgruppe substituiert sein kann,
R¹ₗₗ bedeutet eine Gruppe ―A²―SO₂H oder ―A²―CO₂H, worin A² die gleiche Bedeutung wie Aⁱ besitzt, wobei die Reste A¹ und A² gleich oder unterschiedlich sein können, und
Z² bedeutet die zur Vervollständigung eines Naphthothiazolringes notwendigen Atome.

4. Verfahren nach Anspruch 1, dadurch gekennzeichnet, daß als Silberhalogenidiösungsmittel ein Ammoniumhalogenid, ein Thioether oder ein Imidazol verwendet wird.

5. Verfahren nach Anspruch 4, dadurch gekennzeichnet, daß als Silberhalogenidlösungsmittel wenigstens eine der folgenden Verbindungen verwendet wird :
a) Ammoniumbromid
b) eine Verbindung der Formel : worin bedeuten :
R¹ ₌ aliphatischer, cycloaliphatischer Aryl- oder Aralkylrest ;
R², R³, R⁴, R⁵, R⁶, R⁷ = gleich oder verschieden, Wasserstoff oder Alkyl ;
Ac = Acylrest ;
n = eine ganze Zahl, mindestens 1
c) eine Verbindung der Formel : worin bedeuten :
n = eine ganze Zahl von 1 bis 5 ;
R" = Alkyl mit 1-5 C-Atomen ;
R¹² = Wasserstoff, Alkyl mit 1-5 C-Atomen oder eine von einer Carbonsäure abgeleitete Acylgruppe ;
R¹³ = Wasserstoff oder Alkyl mit 1-5 C-Atomen ;
R¹⁴ = Wasserstoff, Alkyl mit 1-5 C-Atomen, Aryl oder ein salzbildendes Kation
d) eine Verbindung der Formel worin bedeuten :
R²¹, R²², R²³, R²⁴ = gleich oder verschieden, Wasserstoff und/oder einen gegebenenfalls substituierten Alkyl-, Alkenyl-, Aryl- oder Aralkylrest.

6. Verfahren nach Anspruch 4, dadurch gekennzeichnet, daß als Silberhalogenidlösungsmittel Ammoniumbromid, Methionin oder eine Verbindung der folgenden Formel und als das Kornwachstum hemmende Verbindung Adenin, oder eine der folgenden Verbindungen verwendet wird :

7. Verfahren nach Anspruch 1, dadurch gekennzeichnet, daß der mittlere Korndurchmesser der Emulsion I kleiner als 0,25 µm und der mittlere Korndurchmesser der Emulsion II größer als 0,25 µm ist.

8. Lichtempfindliches photographisches Aufzeichnungsmaterial mit einem Schichtträger und wenigstens einer lichtempfindlichen Silberhalogenidemulsion, dadurch gekennzeichnet, daß die Silberhalogenidemulsion dieser Schicht nach Anspruch 1 hergestellt worden ist.

9. Aufzeichnungsmaterial nach Anspruch 8, dadurch gekennzeichnet, daß Farbkuppler enthalten sind.

10. Verfahren zur Herstellung photographischer Bilder durch bildmäßige Belichtung und Entwicklung eines Aufzeichnungsmaterials nach Anspruch 8.

## Claims

1. Process for the preparation of a silver halide emulsion, in which a fine-grained silver halide starting emulsion I is precipitated, in the presence of at least one silver halide solvent, on a comparatively more sparingly soluble silver halide starting emulsion II, emulsion I being redissolved, characterised in that emulsion I is prepared by reacting a soluble silver salt and a soluble halide in the presence of at least one compound inhibiting grain growth.

2. Process according to Claim 1, characterised in that the compound inhibiting grain growth is
a) a purine base,
b) a compound of the following formula I in which
Z and X (which are identical or different) each denotes a heterocyclic group, a substituted heterocyclic group or a heterocyclic group with a condensed ring, the heterocyclic group containing a ₌N- group, and
A denotes a single chemical bond, an alkylene group which can be interrupted by an oxygen atom or by a -N(R) group, wherein R denotes a hydrogen atom or an alkyl group with at most 4 carbon atoms, an arylene group, an alkenylene group or a ―S―aikyiene―S― or ―S―alkylene group, it being possible for the alkylene groups to be interrupted by an oxygen atom or a -N(R) group, in which R has the same meaning as above,
c) a sensitising dye or
d) a compound of the following formula III which can optionally be present in the tautomeric form wherein
Y denotes ―O―, ―S― or ―NR⁴_{lll,}
R¹ₗₗ, and R²₁₁₁ are identical or different and denote H, alkyl with 1-4 C atoms, aryl, or together the ring members required for completing a condensed, optionally substituted, aromatic system,
R³ₗₗₗ denotes H or an alkylene group substituted by an N-containing, 5-membered or 6-membered heterocyclic ring, and
R⁴ₗₗₗ denotes an alkyl radical, an aryl radical or H.

3. Process according to Claim 2, characterised in that the sensitising dye corresponds to the following formula II wherein
Z¹ denotes the atoms necessary to complete a benzothiazole ring or naphthothiazole ring,
A¹ denotes an alkylene group with 4 or fewer than 4 carbon atoms, which can be substituted by a hydroxyl group,
R¹ₗₗ denotes a group ―A2―SO₂H or ―A²―CO₂H, wherein A² has the same meaning as A^{l}, it being possible for the radicals A¹ and A² to be identical or different, and
Z² denotes the atoms necessary to complete a naphthothiazole ring.

4. Process according to Claim 1, characterised in that an ammonium halide, a thioether or an imidazole is used as the silver halide solvent.

5. Process according to Claim 4, characterised in that the silver halide solvent used is at least one of the following compounds:
a) ammonium bromide,
b) a compound of the formula wherein
R¹ denotes an aliphatic or cycloaliphatic aryl or aralkyl radical ;
R², R³, R⁴, R⁵, R⁶ and R⁷ are identical or different and denote hydrogen or alkyl ;
Ac denotes an acyl radical ; and
n denotes an integer which is at least 1
c) a compound of the formula wherein
n denotes an integer from 1 to 5 ;
R" denotes alkyl with 1-5 C atoms ;
R¹² denotes hydrogen, alkyl with 1-5 C atoms or an acyl group which is derived from a carboxylic acid ;
R¹³ denotes hydrogen or alkyl with 1-5 C atoms ; and
R¹⁴ denotes hydrogen, alkyl with 1-5 C atoms, aryl or a salt-forming cation, or
d) a compound of the formula wherein
R²¹, R²², R²³ and R²⁴ are identical or different and denote hydrogen and/or an optionally substituted alkyl, alkenyl, aryl or aralkyl radical.
6. Process according to Claim 4, characterised in that the silver halide solvent used is ammonium bromide, methionine or a compound of the following formula and adenine or one of the following compounds is used as the compound inhibiting grain growth.
7. Process according to Claim 1, characterised in that the average grain diameter of emulsion I is smaller than 0.25 µm and the average grain diameter of emulsion II is larger than 0.25 µm.
8. Light-sensitive photographic recording material having a support layer and at least one light-sensitive silver halide emulsion, characterised in that the silver halide emulsion of this layer has been prepared according to Claim 1.
9. Recording material according to Claim 8, characterised in that it contains colour couplers.
10. Process for the production of photographic images by imagewise exposure and development of a recording material according to Claim 8.

## Revendications

1. Procédé de production d'une émulsion à l'halogénure d'argent, dans lequel une émulsion de départ I à grain fin à l'halogénure d'argent est précipitée en présence d'au moins un solvant pour l'halogénure d'argent sur une émulsion de départ à l'halogénure d'argent Il comparativement moins soluble avec recristallisation de l'émulsion I, caractérisé en ce que l'émulsion I est préparée par réaction d'un sel d'argent soluble et d'un halogénure soluble en présence d'au moins un composé inhibant la croissance du grain.

2. Procédé suivant la revendication 1, caractérisé en ce que le composé inhibant la croissance du grain contient
a) une base purique
b) un composé de formule I suivante dans laquelle
Z et X (égaux ou différents) représentent chacun un hétérocycle, un hétérocycle substitué ou un hétérocycle à noyau condensé, l'hétérocycle contenant un groupe =N-, et
A représente une liaison chimique simple, un groupe alkylène qui peut être interrompu par un atome d'oxygène ou par un groupe ―N(R)― R désignant un atome d'hydrogène ou un groupe alkyle ayant au maximum 4 atomes de carbone, un groupe arylène, un groupe alcénylène ou un groupe -S-alkylène-S- ou -S-alkylène-, les groupes alkylène pouvant être interrompus par un atome d'oxygène ou par un groupe -N(R)-, dans lequel R a la même définition que ci-dessus
c) un colorant sensibilisateur ou
d) un composé de formule III suivante, qui peut éventuellement se présenter sous la forme tautomère formule dans laquelle
Y désigne ―0―, ―S― ou ―NR⁴ₗₗₗ―
R¹ₗₗₗ, R²ₗₗₗ, égaux ou différents, représentent H, un groupe alkyle ayant 1 à 4 atomes de carbone, un groupe aryle, ou forment ensemble les chaînons nécessaires pour compléter un cycle aromatique condensé éventuellement substitué
R³ₗₗₗ représente H ou un groupe alkylène substitué avec un hétérocycle pentagonal ou hexagonal contenant de l'azote,
R⁴ₗₗₗ, est un reste alkyle, un reste aryle ou H.

3. Procédé suivant la revendication 2, caractérisé en ce que le colorant sensibilisateur répond à la formule Il suivante : dans laquelle
Z¹ représente les atomes nécessaires pour compléter un noyau de benzothiazole ou un noyau de naphtothiazole
A¹ désigne un groupe alkylène ayant 4 ou moins de 4 atomes de carbone, qui peut être substitué avec un groupe hydroxyle
R¹ₗₗ désigne un groupe ―A²―SO₂H ou ―A²―CO₂H, dans lequel A² a la même définition que A', les restes A¹ et A² pouvant être égaux ou différents, et
Z² désigne les atomes nécessaires pour compléter un noyau de naphtothiazole.

4. Procédé suivant la revendication 1, caractérisé en ce qu'on utilise comme solvant pour l'halogénure d'argent un halogénure d'ammonium, un thio-éther ou un imidazole.

5. Procédé suivant la revendication 4, caractérisé en ce qu'on utilise comme solvant pour l'halogénure d'argent au moins l'un des composés suivants :
a) bromure d'ammonium
b) un composé de formule : dans laquelle
R¹ = reste aryle ou aralkyle aliphatique, cycloaliphatique ;
R², R³, R⁴, R⁵, R⁶, R⁷, égaux ou différents, représentent l'hydrogène ou un groupe alkyle, Ac = reste acyle
n = nombre entier, au moins égal à 1
c) un composé de formule : dans laquelle
n = nombre entier de 1 à 5
R" = groupe alkyle ayant 1 à 5 atomes de carbone
R¹² = hydrogène, groupe alkyle ayant 1 à 5 atomes de carbone ou un groupe acyle dérivé d'un acide carboxylique
R¹³ = hydrogène ou groupe alkyle ayant 1 à 5 atomes de carbone
R¹⁴ = hydrogène, groupe alkyle ayant 1 à 5 atomes de carbone, groupe aryle ou un cation salifiant
d) un composé de formule dans laquelle
R²¹ R²², R²³, R²⁴, égaux ou différents, représentent l'hydrogène et/ou un reste alkyle, alcényle, aryle ou aralkyle éventuellement substitué.

6. Procédé suivant la revendication 4, caractérisé en ce qu'on utilise comme solvant pour l'halogénure d'argent le bromure d'ammonium, la méthionine ou un composé de formule suivante : et comme composé inhibant la croissance du grain, l'adénine ou l'un des composés suivants :

7. Procédé suivant la revendication 1, caractérisé en ce que le diamètre moyen des grains de l'émulsion I est inférieur à 0,25 µm et le diamètre moyen des grains de l'émulsion Il est supérieur à 0,25 µm.

8. Matériel d'enregistrement photographique photosensible présentant un support de couche et au moins une émulsion photosensible d'halogénure d'argent, caractérisé en ce que l'émulsion d'halogénure d'argent de cette couche a été préparée conformément à la revendication 1.

9. Matériel d'enregistrement suivant la revendication 8, caractérisé en ce qu'il contient des copulants chromogènes.

10. Procédé de production d'images photographiques par exposition pour la formation de l'image et développement d'un matériel d'enregistrement suivant la revendication 8.
